# EUROPÄISCHE PATENTSCHRIFT

(11) **EP 2 551 369 B1**
(45) Veröffentlichungstag und Bekanntmachung des Hinweises auf die Patenterteilung: **02.09.2020**
(21) Anmeldenummer: 12005135.4
(22) Anmeldetag: 12.07.2012
(51) Int. Cl.: C23C 10/04, C23C 10/32, C23C 10/38, C23C 10/40, C23C 10/44, C23C 10/46, C23C 10/48, C23C 10/50

(54) **Verfahren zur Herstellung einer lokal begrenzten Diffusionsschicht und Reaktor hierfür**
Method for producing a localised diffusion coating and reactor for same
Procédé de fabrication d'une couche de diffusion limitée dans l'espace et réacteur associé

(30) Priorität: 28.07.2011 DE 102011108771
(43) Veröffentlichungstag der Anmeldung: 30.01.2013
(73) Patentinhaber: MTU Aero Engines AG, 80995 München (DE)
(72) Erfinder: Walter, Heinrich, 86316 Friedberg (DE)

(56) Entgegenhaltungen:
- EP-A1- 1 010 772
- EP-A1- 1 275 747
- EP-A1- 2 551 370
- EP-A2- 1 076 111
- WO-A1-99/23273
- WO-A2-03/064718
- DE-A1- 10 347 363
- US-A- 4 402 992

## Beschreibung

### HINTERGRUND DER ERFINDUNG

### GEBIET DER ERFINDUNG

Die vorliegende Erfindung betrifft ein Verfahren zur Herstellung einer lokal begrenzten Diffusionsschicht auf einem metallischen Bauteil sowie einen entsprechenden Reaktor hierzu.

### STAND DER TECHNIK

Diffusionsschichten, bei denen Metalle, wie Aluminium, Silizium oder Chrom in den Oberflächenbereich eines metallischen Bauteils, wie beispielsweise einer Turbinenschaufel, eindiffundiert werden, sind zur Ausbildung von Schutzschichten bekannt. Außerdem ist es bekannt, dass beim Aluminieren bzw. Alitieren, Silizieren und Chromieren eine Problematik darin besteht, dass Bauteilabschnitte, die nicht mit einer entsprechenden Diffusionsschicht versehen werden sollen, nur schwer vor ungewollter Ausbildung einer Diffusionsschicht schützbar sind. Vorschläge für Maßnahmen zum Schutz der Bauteiloberfläche gegen das Ausbilden von Diffusionsschichten sind beispielsweise in der DE 43 44 061 C1 und der DE 103 47 363 A1 beschrieben.

Die DE 43 44 061 C1 schlagt vor, das Bauteil in den Bereichen, in denen keine Alitierung oder Chromierung stattfinden soll, mit zwei Schichten zu versehen und zwar einer ersten Schicht, die als Trennschicht ausgebildet ist und einer zweiten Schicht, die als Getterschicht für Reaktionsgase ausgebildet ist. Die erste Schicht kann eine Schlickergussschicht aus oxidkeramischen Partikeln mit einem kohlenstoffarmen und holgenidfreien Binder gebildet sein und die zweite Schicht kann eine Metallschicht oder eine metallische Schlickergussschicht sein.

Bei der DE 103 47 363 A1 wird vorgesehen eine diffusionsperrende Pulverpackung an nicht zu beschichtenden Bereichen des Bauteils vorzusehen.

Obwohl beide Verfahren erfolgreich zum Schutz von Bauteilen gegen unerwünschte Diffusionsschichten eingesetzt werden können, ergeben sich Beschränkungen dahingehend, dass nicht alle Bauteile oder Bauteilbereiche gleichermaßen gut geschützt werden können. Insbesondere bei Turbinenschaufeln, bei denen innen liegende Kühlkanäle oder Hohlräume nicht mit einer Diffusionsschicht versehen werden sollen, ergibt sich das Problem, dass die Schutzanordnungen, beispielsweise in Form einer Pulverpackung, nicht in geeigneter Weise angeordnet werden können und/oder nachfolgend nur mit erheblichem Aufwand oder gar nicht entfernt werden können.

Aus der Europäischen Patentanmeldung EP 1 010 772 A1 ist ein Verfahren zur Herstellung einer lokal begrenzten Diffusionsschicht auf einem metallischen Bauteil mit der Verwendung eines Schutzgasstrahls zum Vermeiden des Beschichtens von Kühlkanälen des Bauteils bekannt, wobei das Diffusionsverfahren mittels Gasphasenabscheidung abläuft. Das Dokument WO 03/064718 A2 offenbart auch ein anderes Verfahren zur Herstellung einer lokal begrenzten Beschichtung auf einem metallischen Bauteil.

### OFFENBARUNG DER ERFINDUNG

### AUFGABE DER ERFINDUNG

Es ist deshalb Aufgabe der vorliegenden Erfindung ein Verfahren zur Herstellung einer lokal begrenzten Diffusionsschicht auf einem metallischen Bauteil sowie einen entsprechenden Reaktor bereitzustellen, mittels denen zuverlässig verhindert werden kann, dass sich an nicht mit einer Diffusionsschicht zu versehenden Bereichen eines Bauteils eine Diffusionsschicht bildet, und wobei dieses Verfahren einfach durchführbar sein soll bzw. ein entsprechender Reaktor einfach betreibbar sein soll. Insbesondere soll gewährleistet sein, dass der Aufwand zur Entfernung von Schutzanordnungen niedrig gehalten wird.

### TECHNISCHE LÖSUNG

Diese Aufgabe wird gelöst durch ein Verfahren mit den Merkmalen des Anspruchs 1 und einem Reaktor mit den Merkmalen des Anspruchs 7. Vorteilhafte Ausgestaltungen sind Gegenstand der abhängigen Ansprüche.

Die Erfindung geht aus von Erkenntnis, dass Bauteilbereiche, die nicht mit einer Diffusionsschicht versehen werden sollen, mittels eines Schutzgasstrahls geschützt werden können, sofern eine ausreichende Menge an Schutzgas bzw. ein ausreichender Fluss an Schutzgas mit einem geeigneten Schutzgasstrahldruck bereitgestellt werden. Dies ist beispielsweise durch Verwendung einer Düsenvorrichtung zur Ausbildung eines gerichteten Schutzgasstrahls möglich, der gezielt auf die nicht mit der Diffusionsschicht zu versehenden Bereiche des Bauteils gerichtet werden kann, sodass dort die für die Ausbildung der Diffusionsschicht erforderlichen Transportvorgänge über Halogenverbindungen unterbrochen werden können. Erfindungsgemäß wird an dem Bauteil eine Abdeckung vorgesehen, die zwischen der Bauteiloberfläche und der Abdeckung einen Hohlraum oder Kanal ausbildet, sodass durch diesen Hohlraum oder den Kanal der entsprechende Schutzgasstrahl geführt werden kann, um eine bessere Konzentration des Schutzgasstrahls mit hohem Schutzgasdruck oder starkem Schutzgasfluss an der zu schützenden Bauteiloberfläche zu erreichen.

Darüber hinaus kann man sich auch die Geometrie des Bauteils zu Nutze machen und Hohlräume oder Kanäle, die nicht mit einer Diffusionsschicht versehen werden sollen, verwenden, um den Schutzgasstrahl bzw. das Schutzgas zu konzentrieren.

Zur definierten Einleitung des Schutzgases in den Hohlraum des Bauteils oder einen Kanal des Bauteils kann dann ein entsprechender Adapter bei dem Reaktor vorgesehen sein, der sowohl eine Verbindung zu den Hohlräumen oder Kanälen des Bauteils als auch zu einer Schutzgaszuleitung des Reaktor aufweist

Die vorliegende Erfindung kann im Zusammenhang mit verschiedensten Diffusionsschichten eingesetzt werden, beispielsweise zur Ausbildung von Aluminium reichen Schichten bzw. Alitierschichten, PtAl-, CrAl-, MCrAlY-Schichten oder Kombinationen davon. Auch Silizier und/oder Chromierschichten sind denkbar.

Darüber hinaus kann die vorliegende Erfindung sowohl bei der Herstellung von Diffusionsschichten eingesetzt werden, bei denen als Spenderpackung zur Bereitstellung des einzudiffundierenden Materials eine Pulverpackung verwendet wird, als auch bei entsprechenden Verfahren, bei denen das Beschichtungsmaterial beispielsweise in Form einer Paste durch Spritzen, Streichen, Tauchen und dergleichen direkt auf die Substratoberfläche aufgetragen wird.

Das Schutzgas zum Schutz nicht mit einer Diffusionsschicht zu versehender Bereiche kann dasselbe Schutzgas sein, welches in einem entsprechenden Reaktor zur Ausbildung einer inerten oder reduzierenden Atmosphäre eingesetzt wird. Insbesondere kommen hier Inertgase, wie Edelgase, z. B. Argon, oder Wasserstoff sowie Kombinationen daraus in Betracht, wobei Wasserstoff augrund seiner reduzierenden Wirkung zur Vermeidung von Oxiden vorteilhaft ist.

Insbesondere kann die vorliegende Erfindung bei der Alitierung von Turbinenschaufeln mit innen liegenden Kühlkanälen eingesetzt werden, bei denen eine Alitierung der Kühlkanäle vermieden werden soll. In diesem Fall wird das Schutzgas während des Herstellungsprozesses der Diffusionsschicht mittels eines Adapters in die Kühlkanäle eingeleitet, um so die Kühlkanäle vor dem Alitieren zu schützen.

### KURZBESCHREIBUNG DER FIGUREN

Die beigefügte Figur zeigt in einer rein schematischen Darstellung eine Schnittansicht durch einen erfindungsgemäßen Reaktor mit dem zu bearbeitenden Bauteil, den Spenderpackungen und der Schutzgasführung.

### AUSFÜHRUNGSBEISPIEL

Weitere Vorteile, Kennzeichen und Merkmale der vorliegenden Erfindung werden bei der nachfolgenden detaillierten Beschreibung eines Ausführungsbeispiels deutlich. Allerdings ist die Erfindung nicht auf dieses Ausführungsbeispiel beschränkt.

Die Figur zeigt ein Ausführungsbeispiel eines erfindungsgemäßen Reaktors 1, der zur Durchführung des erfindungsgemäßen Verfahrens geeignet ist. Der Reaktor 1 weist einen Reaktorinnenraum 10 auf, der durch einen Reaktorbehälter 11 begrenzt ist. Im Reaktorinnenraum 10 ist das mit der Diffusionsschicht zu versehende Bauteil 2, im vorliegenden Fall eine Turbinenschaufel 2, angeordnet. Um die Turbinenschaufel 2 herum sind mehrere Spenderpackungen 3 in Form von Pulverpackungen angeordnet, welche ein Metallpulver oder ein Pulver einer metallreichen Verbindung zur Bereitstellung des einzudiffundierenden Metalls umfassen. Die Pulverpackungen 3 weisen weiterhin ein neutrales Füllmaterial, z. B. ein Oxid wie Aluminiumoxid auf, das eine Agglomerierung des feinen Metallpulvers verhindert. Außerdem ist in der Pulverpackung 3 ein sogenannter Aktivator, beispielsweise eine Halogenverbindung wie AlCl₃ oder AlF₃, enthalten, welcher als chemisches Transportmittel für das einzudiffundierende Metall dient. Zusätzlich weist der Reaktor eine nicht näher gezeigte Heizeinrichtung auf, mit der es ermöglicht wird den Reaktorinnenraum 10 und somit die Turbinenschaufel 2 und die Pulverpackungen 3 auf eine Temperatur aufzuheizen, bei welcher die Diffusionsvorgänge zur Ausbildung einer Diffusionsschicht stattfinden können.

Der Reaktorbehälter 11 weist einen doppelten Boden 7 auf, welcher an eine Gaszuführleitung 6 angeschlossen ist, sodass Schutzgas, z. B. Edelgase, wie Argon, und/oder andere Schutzgase, wie Wasserstoff, über den doppelten Boden 7 in den Reaktorbehälter 11 eingeführt werden können. Im doppelten Reaktorboden 7 ist ein Auslass 8 angeordnet, an den ein Adapter 5 angeschlossen ist, welcher wiederum mit Kühlkanälen und Hohlräumen 4 der Turbinenschaufel 2 verbunden ist, sodass Schutzgas, welches über die Schutzgaszuleitung 6 und den doppelten Boden 7 eingeleitet wird, über den Adapter 5 in die Kühlkanäle und sonstigen Hohlräume 4 der Turbinenschaufel 2, die nicht mit der Diffusionsschicht versehen werden sollen, eingeleitet werden kann. Bei einer erfindungsgemäßen Ausführung ist ein nicht mit einer Diffusionsschicht zu versehener Bereich des Bauteils 2 mit mindestens einer Abdeckung abgedeckt (in Fig. 1 nicht dargestellt), wobei zwischen Abdeckung und Bauteil 2 mindestens ein Kanal gebildet wird, durch den der Schutzgasstrahl hindurch geleitet wird. Das überschüssige Schutzgas, das die Kühlkanäle und Hohlräume 4 der Turbinenschaufel 2 durchlaufen hat, wird über die Kühlkanalöffnungen, die an dem Ende der Kühlkanäle 4 angeordnet sind, das dem Ende mit dem Adapter 5 gegenüberliegt, in den Reaktorinnenraum 10 ausgegeben. Der Fluss des Schutzgases ist über die Pfeile in der Figur dargestellt.

Durch eine ausreichende Menge an Schutzgas, die durch die Kühlkanäle und Hohlräume 4 der Turbinenschaufel fließt, wird die Ausbildung einer Diffusionsschicht zuverlässig vermieden.

Nach der Fertigstellung der Diffusionsschicht wird die Heizung abgestellt, sodass die Turbinenschaufel 2 abkühlt und der Zufluss an Schutzgas wird abgestellt. Die mit einer teilweisen Diffusionsschicht versehene Turbinenschaufel 2 kann ohne weitere Reinigungsmaßnahmen, wie beispielsweise Entfernen von Abdeckpulver oder dergleichen, entnommen werden. Damit kann auf aufwändige Prozesse zur Entfernung von Abdeckmitteln verzichtet werden, was die Effizienz des Verfahrens erheblich steigert.

## Patentansprüche

1. Verfahren zur Herstellung einer lokal begrenzten Diffusionsschicht auf einem metallischen Bauteil mit folgenden Schritten:
Anordnung des Bauteils (2) und mindestens einer Spenderpackung (3), welche das einzudiffundierende Material umfasst in einem Reaktor (1),
Bereitstellung mindestens eines Schutzgasstrahls, welcher den mindestens einen nicht mit einer Diffusionsschicht zu versehenden Bereich des Bauteils (2) umströmt,
Erhitzen des Bauteils (2) und der Spenderpackung (3) auf eine Temperatur, bei welcher Diffusionsvorgänge zur Ausbildung der Diffusionsschicht stattfinden können, und
Halten der Temperatur bis die Diffusionsschicht fertiggestellt ist,
**dadurch gekennzeichnet, dass**
das Bauteil (2) an dem nicht mit einer Diffusionsschicht zu versehenden Bereich des Bauteils (2) mit mindestens einer Abdeckung abgedeckt wird, wobei zwischen Abdeckung und Bauteil (2) mindestens ein Kanal gebildet wird, durch den der Schutzgasstrahl hindurch geleitet wird.

2. Verfahren nach Anspruch 1,
**dadurch gekennzeichnet, dass**
die Herstellung der Diffusionsschicht ein Alitier-, Silizier- und/oder Chromierprozess unter Verwendung einer Al-, Si- und/oder Cr-haltigen Spenderpackung (3) ist.

3. Verfahren nach Anspruch 1 oder 2,
**dadurch gekennzeichnet, dass**
die Spenderpackung (3) als Pulverpackung oder als auf dem Bauteil (2) aufgebrachte Paste bereit gestellt wird.

4. Verfahren nach einem der vorhergehenden Ansprüche,
**dadurch gekennzeichnet, dass**
das Bauteil (2) und die Spenderpackung (3) in dem Reaktor unter Schutzgas angeordnet werden.

5. Verfahren nach einem der vorhergehenden Ansprüche,
**dadurch gekennzeichnet, dass**
der Schutzgasstrahl in nicht mit einer Diffusionsschicht zu versehende Hohlräume (4) und/oder Kanäle des Bauteils (2) geleitet wird.

6. Verfahren nach einem der vorhergehenden Ansprüche,
**dadurch gekennzeichnet, dass**
das Bauteil (2) eine Turbinenschaufel ist.

7. Reaktor zur Herstellung einer lokal begrenzten Diffusionsschicht auf einem metallischen Bauteil (2), insbesondere nach einem Verfahren nach einem der vorhergehenden Ansprüche, mit einem Reaktorraum (10) zur Aufnahme des zu bearbeitenden Bauteils (2) und mindestens einer Spenderpackung (3), welche das einzudiffundierende Material umfasst, und mindestens einer Zuleitung (6, 7) für Schutzgas,
**dadurch gekennzeichnet, dass**
ein Adapter (5) zum Anschluss der Schutzgaszuleitung an einer am Bauteil angeordneten Abdeckung vorgesehen ist, mit welchem mindestens ein Schutzgasstrahl zu dem mindestens einen nicht mit einer Diffusionsschicht zu versehenden Bereich des Bauteils (2) einstellbar ist, wobei zwischen Abdeckung und Bauteil (2) mindestens ein Kanal gebildet wird, durch den der Schutzgasstrahl hindurch geleitet wird.

8. Reaktor nach Anspruch 7, **dadurch gekennzeichnet, dass**
eine Düsenvorrichtung zur Ausbildung eines gerichteten Schutzgasstrahls vorgesehen ist.

9. Reaktor nach einem der Ansprüche 7 oder 8, **dadurch gekennzeichnet, dass** ein Adapter (5) zum Anschluss der Schutzgaszuleitung (6, 7) an Hohlräume und/oder Kanäle (4) des Bauteils (2) vorgesehen ist.

## Claims

1. Method for producing a locally limited diffusion layer on a metal component, comprising the following steps:
arranging the component (2) and at least one dispenser package (3), which contains the material to be diffused, in a reactor (1), providing at least one protective gas stream which flows around the at least one region of the component (2) that is not to be provided with a diffusion layer, heating the component (2) and the dispenser package (3) to a temperature at which diffusion processes can take place in order to form the diffusion layer, and
maintaining the temperature until the diffusion layer is completed, **characterized in that** the component (2) is covered by at least one cover in the region of the component (2) that is not to be provided with a diffusion layer, with at least one channel through which the protective gas stream is conducted being formed between the cover and the component (2).

2. Method according to claim 1, **characterized in that** the production of the diffusion layer is an alitizing, siliconizing and/or chromating process using an Al-, Si- and/or Cr-containing dispenser package (3).

3. Method according to either claim 1 or claim 2, **characterized in that** the dispenser package (3) is provided as a powder package or as a paste applied to the component (2).

4. Method according to any of the preceding claims, **characterized in that** the component (2) and the dispenser package (3) are arranged in the reactor under protective gas.

5. Method according to any of the preceding claims, **characterized in that** the protective gas stream is conducted into cavities (4) and/or channels in the component (2) that are not to be provided with a diffusion layer.

6. Method according to any of the preceding claims, **characterized in that** the component (2) is a turbine blade.

7. Reactor for producing a locally limited diffusion layer on a metal component (2), in particular in accordance with a method according to any of the preceding claims, comprising a reactor chamber (10) for receiving the component to be processed (2) and at least one dispenser package (3), which contains the material to be diffused, and at least one supply line (6, 7) for protective gas, **characterized in that** an adapter (5) is provided for connecting the protective gas supply line to a cover arranged on the component, by means of which adapter at least one protective gas stream can be adjusted to the at least one region of the component (2) that is not to be provided with a diffusion layer, with at least one channel through which the protective gas stream is conducted being formed between the cover and the component (2).

8. Reactor according to claim 7, **characterized in that** a nozzle device is provided for forming a directed protective gas stream.

9. Reactor according to either claim 7 or claim 8, **characterized in that** an adapter (5) is provided for connecting the protective gas supply line (6, 7) to cavities and/or channels (4) in the component (2).

## Revendications

1. Procédé de fabrication d'une couche de diffusion limitée dans l'espace sur un composant métallique, comprenant les étapes suivantes :
disposition du composant (2) et d'au moins un emballage de distribution (3) comprenant le matériau à diffuser dans un réacteur (1), fourniture d'au moins un jet de gaz de protection qui circule autour de l'au moins une zone du composant (2) qui ne doit pas être pourvue de couche de diffusion, chauffage du composant (2) et de l'emballage de distribution (3) à une température à laquelle des processus de diffusion peuvent avoir lieu pour former la couche de diffusion, et maintien de la température jusqu'à ce que la couche de diffusion soit achevée, **caractérisé en ce que** le composant (2) est recouvert d'au moins un couvercle dans la zone du composant (2) qui ne doit pas être pourvue de couche de diffusion, au moins un canal, à travers lequel le jet de gaz de protection est guidé, étant formé entre le couvercle et le composant (2).

2. Procédé selon la revendication 1, **caractérisé en ce que** la fabrication de la couche de diffusion est un processus d'aluminisation, de siliconage et/ou de chromatation utilisant un emballage de distribution (3) contenant de l'Al, du Si et/ou du Cr.

3. Procédé selon la revendication 1 ou 2, **caractérisé en ce que** l'emballage de distribution (3) est fourni sous la forme d'un emballage de poudre ou d'une pâte appliquée sur le composant (2).

4. Procédé selon l'une des revendications précédentes, **caractérisé en ce que** le composant (2) et l'emballage de distribution (3) sont disposés dans le réacteur sous gaz de protection.

5. Procédé selon l'une des revendications précédentes, **caractérisé en ce que** le jet de gaz de protection est conduit dans des cavités (4) et/ou des canaux du composant (2) qui ne doivent pas être pourvus de couche de diffusion.

6. Procédé selon l'une des revendications précédentes, **caractérisé en ce que** le composant (2) est une aube de turbine.

7. Réacteur pour la fabrication d'une couche de diffusion limitée dans l'espace sur un composant métallique (2), en particulier par un procédé selon l'une des revendications précédentes, le réacteur comportant une chambre de réacteur (10) destinée à recevoir le composant (2) à traiter et au moins un emballage de distribution (3) qui comprend le matériau à diffuser, et au moins une conduite d'alimentation (6, 7) pour un gaz de protection, **caractérisé en ce qu'**un adaptateur (5) est prévu pour la liaison de la conduite d'alimentation en gaz de protection à un couvercle disposé sur le composant, lequel adaptateur permet de régler au moins un jet de gaz de protection sur l'au moins une zone du composant (2) qui ne doit pas être pourvue de couche de diffusion, au moins un canal, à travers lequel le jet de gaz de protection est guidé, étant formé entre le couvercle et le composant (2).

8. Réacteur selon la revendication 7, **caractérisé en ce qu'**un dispositif de buse est prévu pour former un jet de gaz de protection orienté.

9. Réacteur selon l'une des revendications 7 ou 8, **caractérisé en ce qu'**un adaptateur (5) est prévu pour la liaison de la conduite d'alimentation en gaz de protection (6, 7) à des cavités et/ou des canaux (4) du composant (2).
